# EUROPÄISCHE PATENTSCHRIFT

(11) **EP 3 426 822 B1**
(45) Veröffentlichungstag und Bekanntmachung des Hinweises auf die Patenterteilung: **21.10.2020**
(21) Anmeldenummer: 17701835.5
(22) Anmeldetag: 23.01.2017
(51) Int. Cl.: C23C 22/48, C23C 22/53, C23C 22/56, C23C 22/34

(54) **FLUORID-FREIE ZIRKONIUM-BASIERTE METALLVORBEHANDLUNG ZUR PASSIVIERUNG**
FLUORIDE-FREE ZIRCONIUM-BASED METAL PRE-TREATMENT FOR PASSIVATION
PRÉTRAITEMENT DE MÉTAUX PAR AGENTS À BASE DE ZIRCONIUM ET EXEMPTS DE FLUORURE À DES FINS DE PASSIVATION

(30) Priorität: 08.03.2016 DE 102016203771
(43) Veröffentlichungstag der Anmeldung: 16.01.2019
(73) Patentinhaber: Henkel AG & Co. KGaA, 40589 Düsseldorf (DE)
(72) Erfinder: RIESOP, Jörg, 50171 Kerpen (DE); GEICK, Volker, 41516 Grevenbroich (DE)
(86) Internationale Anmeldenummer: PCT/EP2017/051291
(87) Internationale Veröffentlichungsnummer: WO 2017/153075

(56) Entgegenhaltungen:
- WO-A1-00/26437
- US-A1- 2004 137 246

## Beschreibung

Die vorliegende Erfindung betrifft ein Verfahren zur korrosionsschützenden Vorbehandlung von Metallsubstraten unter Verwendung Zirkonium-basierter wässriger Korrosionsschutzmittel. Die korrosionsschützende Wirkung des Zirkonium-basierten Mittels beruht dabei auf der Anwesenheit polyzyklischer Kohlenwasserstoffe, die mindestens einen anellierten Benzenring mit jeweils mindestens zwei kernsubstituierten Hydroxylgruppen in ortho-Stellung zueinander aufweisen. Das wässrige Korrosionsschutzmittel kann dabei im Wesentlichen frei sowohl von passivierenden Chrom-haltigen Verbindungen als auch von das Metallsubstrat beizenden Fluorid-haltigen Verbindungen sein. Erfindungsgemäß ist die Vorbehandlung durch Auftrocknen (Dry-in-Place Verfahren) besonders vorteilhaft. Dementsprechend eignet sich das erfindungsgemäße Verfahren insbesondere für die Vorbehandlung von Metallband, wobei hervorragende Korrosionsschutzergebnisse auf Oberflächen von Aluminium oder Stahl erzielt werden. Die Erfindung umfasst zusätzlich ein Verfahren zur Herstellung beschichteter Dosendeckel aus Aluminiumband unter Verwendung des zuvor genannten Zirkonium-basierten Korrosionsschutzmittels. In einem weiteren Aspekt wird ein wässriges Konzentrat zur Bereitstellung der anwendungsfertigen Korrosionsschutzmittel umfasst.

Die Konversionsbehandlung metallischer Oberflächen zur Bereitstellung eines vor Korrosion schützenden Überzuges auf Basis wässriger Zusammensetzungen enthaltend wasserlösliche Verbindungen des Elements Zirkonium ist ein in der Patentliteratur extensiv beschriebenes technisches Gebiet. Zur Verbesserung der Eigenschaftsprofils derartiger Konversionsbehandlungen hinsichtlich Korrosionsschutz und Vermittlung einer hinreichenden Lackhaftung sind vielfältige Varianten einer solchen Metallvorbehandlung bekannt, die entweder auf die Zusammensetzung der die Konversion bewirkenden Agentien abzielen oder auf im unmittelbaren Kontext der Konversionsbehandlung weitere nasschemische Behandlungsschritte zurückgreifen.

In diesem Zusammenhang sind auch verschiedene Verfahrensvarianten zur Bereitstellung der passivierenden Beschichtung prinzipiell bekannt, wobei das Auftrocknen derselben nach Aufbringen eines definierten Nassfilms stets eine Vorbehandlung in möglichst wenigen Schritten ermöglicht und diesbezüglich in verfahrenstechnischer Sicht eine herausragende Stellung einnimmt.
Grundsätzlich ist die Applikation wässriger Korrosionsschutzmittel durch Auftrocknen eines Nassfilms vollkommen etabliert und in der Praxis umgesetzt. Der DE 199 33 186 A1 kann hierzu beispielsweise ein Walzenauftragsverfahren entnommen werden, das die Applikation eines definierten Nassfilms von konventionellen wässrigen Korrosionsschutzmitteln auf Basis von Fluorokomplexen der Elemente Zirkonium und/oder Titan auf Flacherzeugnissen und deren kontrolliertes Auftrocknen ermöglicht. Auch die US 2014/0137246 A1 offenbart Auftrocknungsverfahren für derartige Korrosionsschutzmittel, die zusätzlich organische Verbindungen mit 1,2-Dihydroxybenzen Struktureinheiten und anorganische Partikel enthalten. Dennoch unterscheiden sich die Beschichtungen, die durch Auftrocknen eines Nassfilms erhalten werden in Ihrer morphologischen und chemischen Beschaffenheit deutlich von den klassischen Konversionsschichten, die durch Tauch- oder Sprühapplikation nach anschließendem Entfernen des am Metallsubstrat anhaftenden Nassfilms des Korrosionsschutzmittels zugänglich sind. Üblicherweise werden im Auftrocknen sämtliche Aktivkomponenten des Korrosionsschutzmittels, die beim Auftrocknen nicht in den gasförmigen Zustand übergehen, auf dem Metallsubstrat abgeschieden. Dies umfasst demnach nicht nur sämtliche nichtflüchtige Verbindungen der Elemente, die für die Passivschicht vorgesehen sind, beispielsweise Oxide/Hydroxide oder Phosphate des Elements Zirkonium, sondern auch alle nichtflüchtigen Aktivkomponenten des Korrosionsschutzmittels und Zwischenstufen derselben Elemente, die im Falle von wasserlöslichen Fluorokomplexen des Elements Zirkonium als Aktivkomponente des Korrosionsschutzmittels einen beträchtliche Fluorid-Anteil in der aufgetrockneten Beschichtung verursachen. Gerade diese nicht vollständig umgewandelten Aktivkomponenten und Zwischenstufen, die Bestandteil der aufgetrockneten Beschichtung geworden sind, sind jedoch meist ursächlich für unzulängliche Korrosionsschutzeigenschaften oder die Notwendigkeit einer Nachbehandlung. In diesem Zusammenhang gibt die EP 1 455 002 A1 beispielsweise vor, dass der Anteil an Fluoriden in der passivierenden Beschichtung hervorgerufen durch nasschemische Konversion mittels wasserlöslicher Fluoro-Verbindungen des Elements Zirkonium einen gewissen Anteil nicht überschreiten soll und schlägt zugleich als geeignete Nachbehandlungen die Trocknung bei erhöhter Temperatur und das Spülen mit einer alkalischen Lösung vor, um eine erhebliche Reduktion des Fluorid-Anteils herbeizuführen.

Es besteht demnach weiterhin ein Bedarf darin, ein verfahrenstechnisch hinsichtlich der Anzahl an notwendigen Verfahrensschritten möglichst effizientes Verfahren für die korrosionsschützende Vorbehandlung metallischer Substrate bereitzustellen, bei dem auf die passivierende Wirkung von Verbindungen des Elements Zirkonium abgestellt wird. Von besonderer Bedeutung ist dabei, ein solches Korrosionsschutzmittel bereitzustellen, dass bereits durch Auftragen und Auftrocknen ("Dry-in-Place" Verfahren) hervorragende Ergebnisse erzielt. Hervorragende Ergebnisse sind dann erreicht, wenn die Applikation im Dry-in-Place Verfahren Beschichtungen ergibt, die zusätzlich zu ihrer temporär vor Korrosion schützenden Wirkung im Zusammenspiel mit nachfolgend aufgebrachten Primer-Beschichtungen auf Basis filmbildender organischer Harze einen hervorragenden Schutz gegenüber korrosiver Enthaftung entfalten. Insbesondere die Eignung des Korrosionsschutzmittels durch Auftrocknen einen guten Lackhaftgrund auf Aluminiumsubstraten zu vermitteln und somit für die Herstellung von Getränkedosen in Frage zu kommen, ist vorliegend wünschenswert. Vorteilhafterweise ist das in einem deratigen Verfahren aufzutragende Korrosionsschutzmittel zudem weitgehend frei von umwelthygienisch problematischen Fluorid-freisetzenden Verbindungen.

Dieses Aufgabenspektrum wird gelöst durch ein Verfahren zur korrosionsschützenden Vorbehandlung eines metallischen Substrats, bei dem die Oberfläche des metallischen Substrats mit einem wässrigen Korrosionsschutzmittel in Kontakt gebracht wird, das mindestens eine wasserlösliche Verbindung (A) des Elements Zirkonium enthält, wobei das Mittel zusätzlich mindestens einen polyzyklischen Kohlenwasserstoff (B) enthält, der mindestens einen anellierten Benzenring mit jeweils mindestens zwei kernsubstituierten Hydroxylgruppen in ortho-Stellung zueinander aufweist, und wobei das molare Verhältnis von Zirkonium zum Gesamtfluorid-Gehalt in der homogenen wässrigen Phase des Korrosionsschutzmittels größer als 1 ist.

Eine Verbindung (A) des Elements Zirkonium ist im Rahmen der vorliegenden Erfindung wasserlöslich, wenn selbige bei 20°C in entionisierten Wasser, das eine spezifische Leitfähigkeit von weniger als 11µScm⁻¹ aufweist, eine Löslichkeit von zumindest 0,1 g der Verbindung bezogen als auf das Element Zirkonium pro Kilogramm der dadurch hergestellten wässrigen Lösung aufweist.

Im erfindungsgemäßen Verfahren ist gewährleistet, dass in Folge eines Beizangriffes auf das metallische Substrat eine Passivierung des metallischen Substrats vermittelt durch eine Oberflächenbelegung auf Basis schwerlöslicher Verbindungen des Elements Zirkon und des polyzyklischen Kohlenwasserstoffs eintritt. Erfindungsgemäß vorbehandelte metallische Substrate, die damit eine entsprechende Oberflächenbelegung aufweisen, sind darüber hinaus bestens geeignet einen hervorragenden Lackhaftgrund zu nachfolgenden Primern enthaltend filmbildende organische Harze zu vermitteln, hierzu kann das wässrige Korrosionsschutzmittel zusätzlich organische Polymere enthalten, ohne dass die Passivierung nachteilig beeinflusst wird. Für eine gute Passivierung, auf die sich auch die Anwesenheit von die Lackhaftung verbessernden organischen Polymeren nicht negativ auswirkt, ist es insbesondere vorteilhaft, wenn der polyzyklische Kohlenwasserstoff (B) eine geringe Löslichkeit in Wasser aufweist, so dass die für eine hinreichend Oberflächenbelegung im jeweiligen Applikationsverfahren notwendige gelöste Menge an polyzyklischen Kohlenwasserstoffs (B) idealerweise gerade noch im wässrigen Korrosionsschutzmittel gelöst vorliegt. In diesem Zusammenhang sind erfindungsgemäße Verfahren bevorzugt, in denen der polyzyklische Kohlenwasserstoff (B) bei 20°C in entionisierten Wasser mit einer spezifischen Leitfähigkeit von weniger als 1 µScm⁻¹ eine Löslichkeit von weniger als 5 g, besonders bevorzugt von weniger als 1 g pro Kilogramm der dadurch hergestellten wässrigen Lösung aufweist. Eine derart geringe Löslichkeit des polyzyklischen Kohlenwasserstoffs (B) ist insbesondere bei Applikation des Korrosionsschutzmittels im Auftrocknungsverfahren (sogenanntes "Dry-in-Place Verfahren") von Vorteil, in der bereits geringe Mengen der Aktivkomponenten des Korrosionsschutzmittels für eine passivierend wirkende Oberflächenbelegung des zu schützenden metallischen Substrates ausreichend sein können. Der Begriff der Löslichkeit in Wasser ist bezüglich der Verbindung (B) so zu verstehen, dass oberhalb der genannten Löslichkeitsgrenzen bei einer Schergeschwindigkeit von 100 s⁻¹ Dispersionen oder Emulsionen mit einem mittleren Partikeldurchmesser (D50-Wert) berechnet aus kumulativen Partikeldurchmesserverteilungskurven bestimmt mittels dynamischer Lichtstreumethoden von mehr als 50 nm resultieren.

In einer bevorzugten Ausführungsform des erfindungsgemäßen Verfahrens enthält der polyzyklische Kohlenwasserstoff (B) mindestens zwei anellierte Benzenringe mit jeweils mindestens zwei kernsubstituierten Hydroxylgruppen in ortho-Stellung zueinander, wobei die Benzenringe jeweils durch Anellierung an ein acyclisches Kohlenwasserstoffsystem miteinander verbrückt vorliegen, wobei das acyclische Kohlenwasserstoffsystem vorzugsweise mindestens eine Oxo-Gruppe oder Hydroxyl-Gruppe aufweist. Derartige polyzyklische Kohlenwasserstoffe (B) sind dem Fachmann beispielsweise in Form des Hämatoxylins und dessen Oxidationsprodukts Hämatein sowie in Form des Alizarins geläufig.

Eine besonders homogene Oberflächenbelegung auf Basis des Elements Zirkonium und damit auch Passivierung gelingt, wenn die erfindungsgemäße Vorbehandlung in Anwesenheit von polyzyklischen Kohlenwasserstoffen (B) erfolgt, die auf dem Anthrachinon-Grundgerüst aufbauen. Dem folgend sind solche polyzyklischen Kohlenwasserstoffe (B) in erfindungsgemäßen Verfahren bevorzugt, die aus der Gruppe der mit mindestens zwei Hydroxyl-Gruppen in ortho-Stellung zueinander kernsubstituierten Anthrachinonen ausgewählt sind, besonders bevorzugt ausgewählt aus der Gruppe bestehend aus 1,2-Dihydroxyanthrachinon, 3,4-Dihydroxyanthrachinon, 1,2,3-Trihydroxyanthrachinon, 1,2,4-Trihydroxyanthrachinon, 1,2,3-Trihydroxyanthrachinon, 1,2,5-Trihydroxyanthrachinon, 1,2,6-Trihydroxyanthrachinon, 1,2,7-Trihydroxyanthrachinon, 1,2,8-Trihydroxyanthrachinon, 1,2,3-Trihydroxyanthrachinon, 1,3,4-Trihydroxyanthrachinon, 1,4,5-Trihydroxyanthrachinon, 1,6,7-Trihydroxyanthrachinon, 1,2,5,8-Tetrahydroxyanthrachinon, 1,2,5,8-Tetrahydroxyanthrachinon 1,4,5,8-Tetrahydroxyanthrachinon, 1,2,3,4-Tetrahydroxyanthrachinon, insbesondere bevorzugt ist der polyzyklische Kohlenwasserstoff (B) ausgewählt aus 1,2-Hydroxyanthrachinon.

Weiterhin sollte das Verhältnis von wasserlöslichen Verbindungen (A) des Elements Zirkonium zu polyzyklischen Kohlenwasserstoffen (B) für eine optimale Passivierung der Oberflächen der im erfindungsgemäßen Verfahren vorbehandelten metallischen Substrate in einem bestimmten Bereich liegen. Vorzugsweise ist das Gewichtsverhältnis von wasserlöslichen Verbindungen (A) des Elements Zirkonium bezogen auf das Element Zirkonium zu polyzyklischen Kohlenwasserstoffen (B) im Korrosionsschutzmittel des erfindungsgemäßen Verfahrens kleiner als 0,2, besonders bevorzugt kleiner als 0,1, jedoch bevorzugt größer als 0,02 ist.

Bevorzugte Mengen der polyzyklischen Kohlenwasserstoffe (B) im Korrosionsschutzmittel des erfindungsgemäßen Verfahrens liegen im Bereich von 5 - 250 mg/kg.

Das Korrosionsschutzmittel, das in erfindungsgemäßen Verfahren eingesetzt wird, ist für eine erhöhte Löslichkeit der wasserlöslichen Verbindungen (A) des Elements Zirkonium und eine das Metallsubstrat beizende Wirkung vorzugsweise sauer eingestellt. In einer bevorzugten Ausführungsform des erfindungsgemäßen Verfahrens ist der pH-Wert des Korrosionsschutzmittels kleiner als 2,0, besonders bevorzugt kleiner als 1,6, jedoch vorzugsweise größer als 0,5, besonders bevorzugt größer als 1,0.

Das erfindungsgemäße Verfahren zeichnet sich dadurch aus, dass ein hoher Beizabtrag also eine hohe Metallauflösungsrate während des In-Kontakt-Bringens mit dem Korrosionsschutzmittel für eine hinreichende Oberflächenpassivierung nicht notwendig ist. Konsequenterweise kann das Korrosionsschutzmittel in besonders vorteilhaften Ausführungsformen der Erfindung weitgehend frei von umwelthygienisch bedenklichen Fluoriden oder Fluorid-freisetzenden Verbindungen formuliert sein, die üblicherweise zur Erhöhung der Beizrate, insbesondere auf Aluminiumsubstraten, eingesetzt werden.

Dementsprechend ist im erfindungsgemäßen Verfahren das molare Verhältnis von Zirkonium zum Gesamtfluorid-Gehalt in der homogenen wässrigen Phase des Korrosionsschutzmittels größer als 1, vorzugsweise größer als 2, besonders bevorzugt größer als 4. Der Gesamtfluorid-Gehalt wird dabei in einem TISAB gepufferten aliquoten Teil des Korrosionsschutzmittels mit einer Fluoridsensitiven Elektrode bei 20 °C bestimmt (TISAB: "Total lonic Strength Adjustment Buffer"), wobei das volumenbezogene Mischungsverhältnis von Puffer zum aliquoten Teil des Korrosionsschutzmittels 1 : 1 ist. Der TISAB Puffer wird hergestellt durch Auflösung von 58 g NaCI, 1 g Natriumcitrat und 50 ml Eisessig in 500 ml entionisiertem Wasser (κ < 1µScm⁻¹) und Einstellen eines pH-Wertes von 5,3 mittels 5 N NaOH sowie Auffüllen auf ein Gesamtvolumen von 1000 ml wiederum mit entionisiertem Wasser (κ < 1µScm⁻¹).

Weitergehend ist in diesem Zusammenhang erfindungsgemäß bevorzugt, dass die Quelle der wasserlöslichen Verbindung (A) des Elements Zirkonium nicht auch eine Quelle für Fluorid-Ionen darstellt und vorzugsweise ausgewählt ist aus Zirkonylnitrat, Zirkoniumacetat und/oder Ammoniumzirkoniumcarbonat, besonders bevorzugt aus Zirkonylnitrat.

Die bevorzugte Menge der wasserlöslichen Verbindung (A) im Korrosionsschutzmittel des erfindungsgemäßen Verfahrens beträgt mindestens 40 mg/kg, besonders bevorzugt mindestens 200 mg/kg, insbesondere zumindest 400 mg/kg, jedoch vorzugsweise nicht mehr als 4000 mg/kg jeweils bezogen auf die Menge des Elements Zirkonium.

In einer besonders bevorzugten Ausführungsform des erfindungsgemäßen Verfahrens ist der Gesamtfluorid-Gehalt in der wässrigen Phase des Korrosionsschutzmittels kleiner als 50 mg/kg, vorzugsweise kleiner als 10 mg/kg, besonders bevorzugt kleiner als 1 mg/kg jeweils bezogen auf das Korrosionsschutzmittel.

Ein weiterer Vorteil der vorliegenden Erfindung in ökologischer Hinsicht besteht auch darin, dass das Korrosionsschutzmittel keine schwerlöslichen Salze bildenden Anionen wie Phosphate enthalten muss, um eine passivierende Beschichtung auszubilden. In einer bevorzugten Ausführungsform des erfindungsgemäßen Verfahrens sind im Korrosionsschutzmittel daher weniger als 0,2 Gew.-%, besonders bevorzugt weniger als 0,1 Gew.-%, an gelösten Phosphaten berechnet als PO₄ enthalten.

Das erfindungsgemäße Verfahren ist hervorragend geeignet, um auf metallischen Substraten einen Lackhaftgrund, insbesondere durch Auftrocknen eines Nassfilms des Korrosionsschutzmittels, bereitzustellen. Diese Eignung beinhaltet, dass sich die Anwesenheit lackhaftungsverbessernder organischer Polymere im wässrigen Korrosionsschutzmittel nicht negativ auf die Passivierung auswirkt. In einer bevorzugten Ausführungsform des erfindungsgemäßen Verfahrens, in der organische Polymere zur weitergehenden Verbesserung der Lackhaftung eingesetzt werden, sind im Korrosionsschutzmittel daher mindestens 0,1 Gew.-%, besonders bevorzugt mindestens 0,2 Gew.-%, an organischen Verbindungen (C) jeweils bezogen auf das wässrige Korrosionsschutzmittel enthalten, die eine Molmasse oberhalb von 5.000 g/mol aufweisen. Die Molmasse kann vorliegend direkt im Korrosionsschutzmittel bei 20 °C mittels Gelpermeationschromatographie unter Verwendung eines konzentrationsabhängigem Detektor bestimmt werden, wobei auf gegen Pullalan-Standards kalibrierte Molmassenverteilungskurven zurückzugreifen ist. Die organischen Verbindungen (C) enthalten vorzugsweise zumindest teilweise funktionelle Gruppen ausgewählt aus Hydroxyl-Gruppen, Carboxyl-Gruppen, Phosphat-Gruppen, Phosphonat-Gruppen und Amino-Gruppen. In einer besonders bevorzugten Ausführungsform beträgt die Summe aus Säurezahl und Hydroxylzahl mindestens 100 Milligramm KOH pro Gramm, besonders bevorzugt mindestens 200 Milligramm KOH pro Gramm der organischen Verbindungen (C), jedoch vorzugsweise nicht mehr als 600 Milligramm KOH pro Gramm der organischen Verbindungen (C).

Die Säurezahl ist erfindungsgemäß eine experimentell zu bestimmende Messgröße, die ein Maß für die Anzahl der freien Säuregruppen im Polymer oder in einer Polymerenmischung ist. Die Säurezahl wird bestimmt, indem eine eingewogene Menge des Polymers oder der Polymerenmischung in einem Lösemittelgemisch aus Methanol und destilliertem Wasser im Volumenverhältnis 3 : 1 gelöst und anschließend mit 0,05 mol/l KOH in Methanol potentiometrisch titriert wird. Die potentiometrische Messung erfolgt mit einer Einstabmesskette (LL-Solvotrode® der Fa. Metrohm; Bezugselektrolyt: 0,4 mol/l Tetraethylammoniumbromid in Ethylenglykol). Die Säurezahl entspricht dabei der hinzugesetzten Menge an KOH in Milligramm pro Gramm Polymer bzw. Polymerenmischung im Wendepunkt der potentiometrischen Titrationskurve.

Analog gilt erfindungsgemäß, dass die Hydroxylzahl als Maß für die Anzahl an freien Hydroxylgruppen im Polymer oder in einer Polymerenmischung experimentell durch potentiometrische Titration bestimmt werden kann. Hierfür wird eine eingewogene Menge des Polymers oder der Polymerenmischung in einer Reaktionslösung von 0,1 mol/l Phthalsäureanhydrid in Pyridin bei 130 °C für 45 Minuten erwärmt und zunächst mit dem 1,5 fachen Volumen der Reaktionslösung an Pyridin und anschließend mit dem 1,5 fachen Volumen der Reaktionslösung an entionisiertem Wasser (κ < 1 µScm⁻¹) versetzt. Die freigesetzte Menge an Phthalsäure wird in diesem Gemisch mittels 1 M Kalilauge titriert. Die potentiometrische Messung erfolgt mit einer Einstabmesskette (LL-Solvotrode® der Fa. Metrohm; Bezugselektrolyt: 0,4 mol/l Tetraethylammoniumbromid in Ethylenglykol). Die Hydroxylzahl entspricht dabei der hinzugesetzten Menge an KOH in Milligramm pro Gramm Polymer bzw. Polymerenmischung im Wendepunkt der potentiometrischen Titrationskurve.

Insbesondere für die Vorbehandlung von Aluminium im Dry-in-Place Verfahren sind erfindungsgemäß solche wässrigen Korrosionsschutzmittel bevorzugt, die als organische Verbindungen (C) Copolymere oder Copolymerenmischungen von Alkenen und Vinylalkohol, besonders bevorzugt von Ethen und Vinylalkohol, enthalten, die insbesondere bevorzugt eine Hydroxylzahl im Bereich von 200 bis 500 Milligramm KOH pro Gramm des Copoylmers bzw. der Copolymerenmischung aufweisen. Der Anteil dieser Copolymere oder Copolymerenmischung beträgt vorzugsweise mindestens 0,1 Gew.-%, besonders bevorzugt mindestens 0,2 Gew.-%, übersteigt jedoch vorzugsweise nicht 5 Gew.-%, besonders bevorzugt nicht 2 Gew.-% jeweils bezogen auf das wässrige Korrosionsschutzmittel.

Die Anwesenheit von partikulären Bestandteilen, beispielsweise Korrosionsschutzpigmenten, im Korrosionsschutzmittel bringt für eine weitergehende Passivierung keine signifikanten Vorteile und ist für die Ausbildung homogener dünner Überzüge im erfindungsgemäßen Verfahren eher nachteilig. Entsprechend sind erfindungsgemäße Verfahren bevorzugt, in denen im Korrosionsschutzmittel weniger als 0,1 Gew.-%, besonders bevorzugt weniger als 0,01 Gew.-%, an partikulären anorganischen Bestandteilen enthalten sind, die bei einer Ultrafiltration mit einer Ausschlussgrenze von 50 kD im Retentat zurückgehalten werden.

Ein weiterer Vorteil der vorliegenden Erfindung besteht darin, dass das wässrige Korrosionsschutzmittel im Wesentlichen frei von toxischen Schwermetallen formuliert sein kann. In einer bevorzugten Ausführungsform enthält das wässrige Korrosionsschutzmittel daher weniger als 50 mg/kg, vorzugsweise weniger als 10 mg/kg, besonders bevorzugt weniger als 10 mg/kg, an Verbindungen des Elements Chrom, und in einer weiteren bevorzugten Ausführungsform weniger als 50 mg/kg, vorzugsweise weniger als 10 mg/kg, besonders bevorzugt weniger als 1 mg/kg, an Verbindungen der Elemente Chrom, Nickel und Cobalt.

Die im erfindungsgemäßen Verfahren vorbehandelten metallischen Substrate sollten im wässrigen Korrosionsschutzmittel unter den verfahrenstechnisch üblichen Bedingungen gegenüber Säuren und Luftsauerstoff einen hinreichenden Lösungsdruck aufweisen, und damit zumindest in einem solchem Umfang korrodieren, dass eine Konversion der natürlichen oder mittels nasschemischer Reinigung spezifisch eingestellten dünnen Oxidschicht auf dem jeweiligen Metallsubstrat in Gang gesetzt wird, die durch die Abscheidung von Elementen und Verbindungen der Aktivkomponenten des Korrosionsschutzmittels vollendet wird.

Daher ist die Vorbehandlung von solchen metallischen Substraten erfindungsgemäß bevorzugt, die in einem mit Sauerstoff gesättigten Kaliumhydrogenphthalat-Puffer (0,05 mol/L, pH 4,01, 20 °C, 0,21 bar Sauerstoffpartialdruck in der Atmosphäre) ein Korrosionspotential von weniger als +0,2 V (SHE) aufweisen.

In einer besonderen Ausführungsform des erfindungsgemäßen Verfahrens sind die metallischen Substrate ausgewählt aus Zink und/oder Aluminium sowie deren Legierungen, besonders bevorzugt aus Aluminium und seinen Legierungen. Legierungen werden dabei im Rahmen der vorliegenden Erfindung von solchen Metallsubstraten gebildet, die das jeweilige Metallelement mit einen Anteil von mindestens 50 At.-% enthalten. Gerade auf Substraten des Metalls Aluminium kann im erfindungsgemäßen Verfahren eine besonders effektive und homogene Passivierung des Aluminiumwerkstoffes beobachtet werden, die nahezu unabhängig von der Applikationsart eintritt und üblicherweise derart vollzogen ist, dass eine hervorragende Haftung zu nachträglich aufgebrachten Primern enthaltend mindestens ein aushärtbares filmbildendes organisches Harz resultiert, insbesondere dann wenn das filmbildende Harz zur Kondensation befähigte funktionelle Gruppen ausgewählt aus Phosphonsäure-, Phosphorsäure-, Oxiran-, Amino-, Hydroxyl- und/oder Carboxylgruppen aufweist.

Das Korrosionsschutzmittel kann mittels üblicher dem Fachmann der Oberflächenbehandlung bekannter Methoden mit dem Metallsubstrat in Kontakt gebracht werden. Eine erfindungsgemäß bevorzugte Applikationsart ist jedoch die Einstellung eines definierten Nassfilms auf der Oberfläche eines vorzugsweise flächig ausgebildeten Metallsubstrates, bspw. im Walzenauftragsverfahren oder durch Aufsprühen und Abwischen, und Auftrocknen desselben, so dass reproduzierbare und für eine Passivierung stets ausreichende Mengen der Aktivkomponenten des Korrosionsschutzmittels auf dem Metallsubstrat verbleiben.

Insofern ist ein solches Verfahren erfindungsgemäß bevorzugt, bei dem nach dem In-Kontakt-Bringen des metallischen Substrats mit dem wässrigen Korrosionsschutzmittel ein Nassfilm des Korrosionsschutzmittels auf der Oberfläche des metallischen Substrats verbleibt, der vor einem nachfolgenden Spülschritt oder einer nachfolgenden nasschemischen Behandlung, vorzugsweise durch Wärmezufuhr, getrocknet wird (sogenanntes "Dry-in-Place" Verfahren). Die Trocknung kann mit allen technischen Mitteln erfolgen, die im Resultat bewirken, dass die flüssigen Bestandteile des Nassfilms mit einem Siedepunkt bei 1 bar (1 bar = 0,1 MPa) von nicht mehr als 150 °C in die umgebende Atmosphäre übergehen. Die Trocknung kann daher alternativ zur Wärmezufuhr, auch durch Überleiten eines trockenen Luftstromes erfolgen. Eine nasschemische Behandlung ist im Rahmen der vorliegenden Erfindung jedwede Behandlung des Substrats mit einem Wasser enthaltenden Mittel, die nicht allein dazu dient, in einem Nassfilm enthaltende Aktivkomponenten eines vorausgegangenen Behandlungsschrittes von der Oberfläche des Metallsubstrates zu entfernen.

Weiterhin ist für eine hinreichende Passivierung, insbesondere auf den Substraten Zink und/oder Aluminium sowie deren Legierungen, erfindungsgemäß zu bevorzugen, dass der Nassfilm des Korrosionsschutzmittels in einer solchen Filmdicke auf dem Metallsubstrat verbleibt, dass nach dem Trocknen eine Schichtauflage an Zirkonium von mehr als 5 mg/m², vorzugsweise mehr als 10 mg/m², jedoch vorzugsweise von weniger als 150 mg/m², besonders bevorzugt von weniger als 50 mg/m² resultiert.

Die besondere Eignung des erfindungsgemäßen Verfahrens für Aluminium und seine Legierungen im Zusammenspiel mit der bevorzugten Applikation des Korrosionsschutzmittels durch Auftragen und unmittelbar nachfolgendem Eintrocknen macht das erfindungsgemäße Verfahren speziell für die Bereitstellung von vorbehandeltem Aluminiumband attraktiv. Eine besondere Ausgestaltung des erfindungsgemäßen Verfahrens dient daher der Herstellung beschichteter Dosendeckel aus Aluminiumband, wobei zu deren Herstellung in einem ersten Schritt auf Aluminiumband ein solcher Nassfilm eines wässrigen Korrosionsschutzmittels enthaltend mindestens eine wasserlösliche Verbindung (A) des Elements Zirkonium und mindestens einen polyzyklischen Kohlenwasserstoff (B), der mindestens einen anellierten Benzenring mit jeweils mindestens zwei kernsubstituierten Hydroxylgruppen in ortho-Stellung zueinander aufweist, aufgebracht wird, der nach Trocknung eine Schichtauflage an Zirkonium von mehr als 5 mg/m² realisiert, woraufhin nach Trocknung das Deckelmaterial aus dem Band ausgestanzt und zum Dosendeckel umgeformt wird. Der Trocknung nachfolgend, jedoch vorzugsweise vor der Umformung zum Deckelmaterial wird eine organische Beschichtung mittels Primer enthaltend mindestens ein aushärtbares filmbildendes organisches Harz, das wiederum bevorzugt zur Kondensation befähigte funktionelle Gruppen ausgewählt aus Phosphonsäure-, Phosphorsäure-, Oxiran-, Amino-, Hydroxyl- und/oder Carboxylgruppen aufweist, erfindungsgemäß bevorzugt aufgebracht und ausgehärtet. Als Primer wird vorliegend ein Mittel zur Erstbeschichtung der erfindungsgemäß mit dem Korrosionsschutzmittel vorbehandelten Metallsubstrate mit einem organischen Material verstanden, das als solches notwendigerweise mindestens ein aushärtbares filmbildendes organisches Harz enthält. Im Zuge der Erstbeschichtung mit dem Primer werden üblicherweise Schichtdicken im Bereich von 0,5 - 50 µm realisiert.

Für das erfindungsgemäße Verfahren zur Herstellung beschichteter Dosendeckel aus Aluminiumband sind analog die bereits im Kontext des allgemeinen Verfahrens zur korrosionsschützenden Vorbehandlung eines metallischen Substrats näher beschriebenen Korrosionsschutzmittel vorzugsweise einzusetzen.

In einem bevorzugten erfindungsgemäßen Verfahren zur Herstellung beschichteter Dosendeckel aus Aluminiumband enthält der Primer ein aushärtbares filmbildendes organisches Harz, das ausgewählt ist aus einem Copolymer oder einer Copolymerenmischung mindestens eines aliphatischen und acyclischen Alkens mit mindestens einer α,β ungesättigten Carbonsäure in wasserdispergierter Form, wobei die Säurezahl des Copolymers oder der Copolymerenmischung vorzugsweise mindestens 20 mg KOH / g, jedoch vorzugsweise nicht mehr als 200 mg KOH / g beträgt und die Säuregruppen des Copolymers oder der Copolymerenmischung in wasserdispergierter Form vorzugsweise zumindest zu 20%, jedoch vorzugsweise nicht mehr als zu 60% neutralisiert vorliegen.

Alternativ ist das aushärtbare filmbildende organische Harz des Primers bevorzugt ausgewählt aus einer Acrylat-Dispersion erhältlich als Reaktionsprodukt eines terminale oder seitenständige ethylenisch ungesättigte Gruppen aufweisenden Polymers, das vorzugsweise eine zahlenmittlere Molmasse im Bereich von 3000-50.000 g/mol aufweist, mit einer Mischung von ethylenisch ungesättigten Gruppen aufweisenden Monomeren umfassend solche mit Carboxyl-Gruppen wie beispielsweise (Meth)acrylsäure, Itaconsäure und Crotonsäure. Die Herstellung derartiger Dispersionen ist in der US 2015/0218407 A1 in den Absätzen [0048]-[0049] detailliert beschrieben.

Aufgrund der ausgesprochen guten Lackhaftung, die durch eine erfindungsgemäße Vorbehandlung auf Basis der zuvor beschriebenen Korrosionsschutzmittel erzielt wird, kann auf spezielle häufig Epoxid-basierte Primer verzichtet werden, die im Verpackungsbereich geringe Mengen an Hormongiften, beispielsweise Bisphenol A, an das bevorratete Lebensmittel abgeben können und daher vorzugsweise nicht zur Anwendung kommen sollten. Entsprechend sind die Primer zur Erstbeschichtung des vorbehandelten Aluminiumbands zur Herstellung von Dosendeckeln vorzugsweise weitestgehend frei von organischen Verbindungen, die eine Diphenylmethan-Struktureinheit aufweisen und enthalten besonders bevorzugt weniger als 0,1 Gew.-% an Diphenylmethan-Struktureinheiten berechnet als C₁₅H₁₄ und bezogen auf die Gesamtmenge der Verbindungen mit einem Siedepunkt von mehr als 150 °C bei 1 bar (0,1 MPa).

In einem weiteren Aspekt umfasst die vorliegende Erfindung ein Konzentrat des zuvor beschriebenen Korrosionsschutzmittels, wobei das Konzentrat einen pH-Wert im Bereich von 0,5 bis 2,0 aufweist und mindestens 1 Gew.-% einer wasserlöslichen Verbindung (A) des Elements Zirkonium bezogen auf das Element Zirkonium sowie mindestens 0,01 Gew.-% an polyzyklischen Kohlenwasserstoffen (B) mit mindestens zwei anellierten Benzenringen mit jeweils mindestens zwei kernsubstituierten Hydroxylgruppen in ortho-Stellung zueinander enthält, wobei die Benzenringe jeweils durch Anellierung an ein acyclisches Kohlenwasserstoffsystem miteinander verbrückt vorliegen, wobei das acyclische Kohlenwasserstoffsystem vorzugsweise mindestens eine Oxo-Gruppe oder Hydroxyl-Gruppe aufweist.

Für das erfindungsgemäße Konzentrat sind naturgemäß dieselben Anteile an wasserlöslichen Verbindungen (A) des Elements Zirkonium und polyzyklischen Kohlenwasserstoffen (B) relativ zueinander bevorzugt wie für das daraus bereitgestellte Korrosionsschutzmittel im erfindungsgemäßen Verfahren.

Optional enthält das Konzentrat mindestens 1 Gew.-%, vorzugsweise mindestens 2 Gew.-%, jedoch vorzugsweise nicht mehr als 20 Gew.-%, besonders bevorzugt nicht mehr als 10 Gew.-%, an organischen Verbindungen (C), die ausgewählt sind aus Copolymeren oder Copolymerenmischungen von Alkenen und Vinylalkohol, vorzugsweise von Ethen und Vinylalkohol, die wiederum jeweils bevorzugt eine Hydroxylzahl im Bereich von 200 bis 500 Milligramm KOH pro Gramm des Copoylmers bzw. der Copolymerenmischung aufweisen.

Vorzugsweise ist im erfindungsgemäßen Konzentrat die wasserlösliche Verbindung (A) des Elements Zirkonium ausgewählt aus Zirkonylnitrat.

Weiterhin bevorzugt ist im erfindungsgemäßen Konzentrat der polyzyklische Kohlenwasserstoff (B) ausgewählt aus 1,2-Hydroxyanthrachinon.

Das Korrosionsschutzmittel zur Anwendung in einem erfindungsgemäßen Verfahren kann durch Verdünnen des Konzentrates um den Faktor 5-20 hergestellt werden.

Insoweit zuvor für das Korrosionsschutzmittel in den beschriebenen erfindungsgemäßen Verfahren herausgestellt ist, dass selbiges bestimmte Komponenten für die Gewährleistung einer hinreichenden Passivierung nicht oberhalb vorgegebener Mengen enthalten soll, gilt dies sinngemäß auch für das erfindungsgemäße Konzentrat, wobei die jeweiligen Obergrenzen im erfindungsgemäßen Konzentrat um den Faktor 5 höher liegen als für das Korrosionsschutzmittel im erfindungsgemäßen Verfahren.

### Ausführungsbeispiele:

Die Effektivität der erfindungsgemäßen Vorbehandlung einen potentiellen Lackhaftgrund auszubilden kann nach Aufträufeln einer geringen Menge (ca. 1 ml) einer erfindungsgemäßen sauren wässrigen Vorbehandlungslösung (pH-Wert 1,5) enthaltend 15 g/kg Zr in Form von Zirkonylnitrat sowie 500 mg/kg Alizarin auf Aluminiumblech (AI 3008; 0,2 mm Dicke) und nachfolgendem Eintrocknen bei 30 °C im Vergleich zu einer Behandlung mit einer Lösung, die das Alizarin nicht enthält, nachgewiesen werden. Während die erfindungsgemäße Behandlung einen nicht abwischbaren irisierenden Überzug liefert, ist der eher weiße Überzug basierend allein auf der Zirkonylnitrat-haltigen Lösung mit einem Tuch leicht zu entfernen.

Für die Darlegung der Eignung der erfindungsgemäßen Vorbehandlung einen guten Lackhaftgrund bereitzustellen wurden verschiedene Beschichtungssysteme für Dosendeckel aufgebracht und die Lackhaftung, insbesondere Lackablösungen, das sogenannte "Feathering", sowie Verfärbungen, das sogenannte "Blushing", nach Auslagerung unter Sterilisationsbedingungen, denen eine Beschichtung, eines Werkstoffes, die zur Bevorratung von Lebensmitteln geeignet sein will und daher in direktem Kontakt mit Lebensmitteln steht, üblicherweise standhalten muss, bewertet.

In Tabelle 1 sind die verschiedenen Vorbehandlungen und Primerbeschichtungen aufgeführt, die diesbezüglich getestet wurden. Die Vorbehandlung erfolgte auf alkalisch (Bonderite® C-AK 1803 der Fa. Henkel AG & Co.KGaA, 15 g/L, 60°C, 10 s) gereinigten und mit entionisiertem Wasser (κ < 1µScm⁻¹) gespülten Aluminiumfeinblechen (AI 3006) mit einer Stärke von 0,2 mm durchgeführt und hierfür ein Nassfilm der Vorbehandlungslösung von ca. 4-6 ml/m² aufgebracht und bei 80 °C getrocknet, so dass die Schichtauflage an Zirkon jeweils 12 mg/m² betrug. Der organische Primer wurde unmittelbar nach dem Trockenschritt aufgerakelt und bei 249 °C PMT (Peak Metal Temperature) eingetrocknet und ausgehärtet, wobei eine Trockenfilmauflage an Primer von ca. 12 g/m² eingestellt wurde.

Die Auslagerung der derart beschichteten Aluminiumbleche unter Sterilisationsbedingungen erfolgte bei 121°C mit Leitungswasser oder in Leitungswasser enthaltend 2 Gew.-%ige Zitronensäure für jeweils 30 Minuten im Autoklaven. Eine Beurteilung der Lackenthaftung am Gitterschnitt nach DIN EN ISO 2409 und des "Blushing", also dem Auftreten von weißlichen Verfärbungen, wurde sodann vorgenommen. Die Ergebnisse sind in Tab. 2 zusammengefasst.

| Tab.1 | | | |
|---|---|---|---|
| Versuchs-Nr. | Vorbehandlung | | Primer |
| | Zirkonylnitrat: | 6 g/kg | Epoxid-Dispersion ³ |
| E1 | Alizarin: | 0,08 g/kg | |
| | Ethylen-Vinylalkohol-Copolymer ¹: | 4,8 g/kg | |
| | Zirkonylnitrat: | 6 g/kg | Acrylat-Dispersion ⁴ |
| E2 | Alizarin: | 0,08 g/kg | |
| | Ethylen-Vinylalkohol-Copolymer ¹: | 4,8 g/kg | |
| CE1 | Basis: Bonderite ® MNT-802 N ² | | Epoxid-Dispersion ³ |
| CE2 | Basis: Bonderite ® MNT-802 N ² | | Acrylat-Dispersion ⁴ |
| ¹ | Hydrolysegrad 93 Mol-% | | |
| ² | 10 Gew.-%ige wässrige Lösung des kommerziellen Produktes (Fa. Henkel AG & | | |
| | Co.KGaA) enthaltend H₂ZrF₆ und Polyacrylsäure im Gewichtsverhältnis von 1,23 : 1 | | |
| ³ | 2489-814(Fa. PPG) | | |
| ⁴ | 2466-810 (Fa. PPG) | | |

Es zeigt sich, dass die erfindungsgemäße Vorbehandlung insbesondere für die Beschichtung auf Basis des Acrylat-basierten Primer im Vergleich zu einer konventionellen Fluorozirkonat-basierten Vorbehandlung hervorragende Lackhaftungswerte liefert, während für eine Beschichtung auf Basis des Epoxid-basierten Primers zumindest gleich gute Ergebnisse sowohl hinsichtlich Lackhaftung als auch hinsichtlich "Blushing" resultieren.

| Tab.2 | | | | |
|---|---|---|---|---|
| Versuchs-Nr. | Gitterschnitt¹ | | Blushing² | |
| | Leitungswasser | Zitronensäure | Leitungswasser | Zitronensäure |
| E1 | 0 | 0 | 1 | 2 |
| E2 | 0 | 2 | 0 | 2 |
| CE1 | 0 | 0 | 1 | 2 |
| CE2 | 0 | 5 | 3 | 4 |
| | | | | |
| ¹ | nach DIN EN ISO 2409 (0-5) | | | |
| ² | 0: keine Verfärbung | | | |
| | 1: weniger als 10% der Fläche ist verfärbt, einzelne Stellen | | | |
| | 2: weniger als 20% der Fläche ist verfärbt, einzelne Stellen | | | |
| | 3: mindestens 20% der Fläche ist verfärbt; Streifenförmig | | | |
| | 4: mindestens 40% der Fläche ist verfärbt | | | |
| | 5: mindestens 60% der Fläche ist verfärbt | | | |

## Patentansprüche

1. Verfahren zur korrosionsschützenden Vorbehandlung eines metallischen Substrats, bei dem die Oberfläche des metallischen Substrats mit einem wässrigen Korrosionsschutzmittel in Kontakt gebracht wird, das mindestens eine wasserlösliche Verbindung (A) des Elements Zirkonium und mindestens einen polyzyklischen Kohlenwasserstoff (B) enthält, der mindestens einen anellierten Benzenring mit jeweils mindestens zwei kernsubstituierten Hydroxylgruppen in ortho-Stellung zueinander aufweist, **dadurch gekennzeichnet, dass** das molare Verhältnis von Zirkonium zum Gesamtfluorid-Gehalt in der homogenen wässrigen Phase des Korrosionsschutzmittels größer als 1 ist.

2. Verfahren nach Anspruch 1, **dadurch gekennzeichnet, dass** der polyzyklische Kohlenwasserstoff (B) bei 20°C in entionisierten Wasser mit einer spezifischen Leitfähigkeit von weniger als 1µScm⁻¹ eine Löslichkeit von weniger als 5 g/kg, vorzugsweise von weniger als 1 g/kg aufweist.

3. Verfahren nach einem oder beiden der vorherigen Ansprüche, **dadurch gekennzeichnet, dass** der polyzyklische Kohlenwasserstoff (B) mindestens zwei anellierte Benzenringe mit jeweils mindestens zwei kernsubstituierten Hydroxylgruppen in ortho-Stellung zueinander aufweist, wobei die Benzenringe jeweils durch Anellierung an ein acyclisches Kohlenwasserstoffsystem miteinander verbrückt vorliegen, wobei das acyclische Kohlenwasserstoffsystem vorzugsweise mindestens eine Oxo-Gruppe oder Hydroxyl-Gruppe aufweist.

4. Verfahren nach einem oder mehreren der vorherigen Ansprüche, **dadurch gekennzeichnet, dass** der polyzyklische Kohlenwasserstoff (B) ausgewählt ist aus der Gruppe der mit mindestens zwei Hydroxyl-Gruppen in ortho-Stellung einander kernsubstituierten Anthrachinonen, vorzugsweise aus 1,2-Hydroxyanthrachinon.

5. Verfahren nach einem oder mehreren der vorherigen Ansprüche, **dadurch gekennzeichnet, dass** die Quelle der wasserlöslichen Verbindung (A) des Elements Zirkonium nicht auch eine Quelle für Fluorid-Ionen darstellt und vorzugsweise ausgewählt ist aus Zirkonylnitrat, Zirkoniumacetat und/oder Ammoniumzirkoniumcarbonat, besonders bevorzugt aus Zirkonylnitrat.

6. Verfahren nach einem oder mehreren der vorherigen Ansprüche, **dadurch gekennzeichnet, dass** das der Gesamtfluorid-Gehalt in der wässrigen Phase des Korrosionsschutzmittels kleiner als 50 mg/kg, vorzugsweise kleiner als 10 mg/kg, besonders bevorzugt kleiner als 1 mg/kg ist.

7. Verfahren nach einem oder mehreren der vorherigen Ansprüche, **dadurch gekennzeichnet, dass** das Gewichtsverhältnis von wasserlöslichen Verbindungen (A) des Elements Zirkonium bezogen auf das Element Zirkonium zu polyzyklischem Kohlenwasserstoff (B) kleiner als 0,2, vorzugsweise kleiner als 0,1, jedoch bevorzugt größer als 0,02 ist.

8. Verfahren nach einem oder mehreren der vorherigen Ansprüche, **dadurch gekennzeichnet, dass** der pH-Wert des Korrosionsschutzmittels kleiner als 2,0, besonders bevorzugt kleiner als 1,6, jedoch vorzugsweise größer als 0,5, besonders bevorzugt größer als 1,0 ist.

9. Verfahren nach einem oder mehreren der vorherigen Ansprüche, **dadurch gekennzeichnet, dass** im Korrosionsschutzmittel zusätzlich mindestens 0,1 Gew.-%, vorzugsweise mindestens 0,2 Gew.-%, an organischen Verbindungen (C) jeweils bezogen auf das wässrige Korrosionsschutzmittel enthalten sind, die eine Molmasse oberhalb von 5.000 g/mol aufweisen und vorzugsweise zumindest teilweise funktionelle Gruppen ausgewählt aus Hydroxyl-Gruppen, Carboxyl-Gruppen, Phosphat-Gruppen, Phosphonat-Gruppen und Amino-Gruppen aufweisen, wobei die Summe aus Säurezahl und Hydroxylzahl vorzugsweise mindestens 100 Milligramm KOH pro Gramm, jedoch vorzugsweise nicht mehr als 600 Milligramm KOH pro Gramm der organischen Verbindungen (C) beträgt.

10. Verfahren nach Anspruch 9, **dadurch gekennzeichnet, dass** die organischen Verbindungen (C) ausgewählt sind aus Copolymeren oder Copolymerenmischungen von Alkenen, vorzugsweise Ethen, und Vinylalkohol, die vorzugsweise eine Hydroxylzahl im Bereich von 200 bis 500 Milligramm KOH pro Gramm des Copoylmers bzw. der Copolymerenmischung aufweisen, wobei der Anteil dieser Copolymere oder Copolymerenmischung vorzugsweise nicht 5 Gew.-%, besonders bevorzugt nicht 2 Gew.-% jeweils bezogen auf das wässrige Korrosionsschutzmittel übersteigt.

11. Verfahren nach einem oder mehreren der vorherigen Ansprüche, **dadurch gekennzeichnet, dass** die metallischen Substrate ausgewählt sind aus Zink und/oder Aluminium, vorzugsweise aus Aluminium.

12. Verfahren nach einem oder mehreren der vorherigen Ansprüche, **dadurch gekennzeichnet, dass** das nach dem In-Kontakt-Bringen des metallischen Substrats mit dem wässrigen Korrosionsschutzmittel ein Nassfilm auf der Oberfläche des metallischen Substrats verbleibt, der vor einem nachfolgenden Spülschritt oder einer nachfolgenden nasschemischen Behandlung, vorzugsweise durch Wärmezufuhr, getrocknet wird.

13. Verfahren nach Anspruch 12, **dadurch gekennzeichnet, dass** der Nassfilm in einer solchen Filmdicke verbleibt, dass nach dem Trocknen eine Schichtauflage an Zirkonium von mehr als 5 mg/m², vorzugsweise mehr als 10 mg/m², jedoch vorzugsweise von weniger als 150 mg/m², besonders bevorzugt von weniger als 50 mg/m² resultiert.

14. Verfahren zur Herstellung beschichteter Dosendeckel aus Aluminiumband, wobei zunächst in einem ersten Schritt auf Aluminiumband eine Schichtauflage an Zirkonium von mehr als 5 mg/m² gemäß dem Verfahren des Anspruches 13 und optional anschließend ein Primer aufgebracht und ausgehärtet wird, woraufhin das Deckelmaterial aus dem Band ausgestanzt und zum Dosendeckel umgeformt wird.

15. Konzentrat eines Korrosionsschutzzmittels gemäß Anspruch 1, wobei das Konzentrat einen pH-Wert im Bereich von 0,5 bis 2,0 aufweist und mindestens 1 Gew.-% einer wasserlöslichen Verbindung des Elements Zirkonium bezogen auf das Element Zirkonium sowie mindestens 0,01 Gew.-% an polyzyklischen Kohlenwasserstoffen mit mindestens zwei anellierten Benzenringen mit jeweils mindestens zwei kernsubstituierten Hydroxylgruppen in ortho-Stellung zueinander, wobei die Benzenringe jeweils durch Anellierung an ein acyclisches Kohlenwasserstoffsystem miteinander verbrückt vorliegen, wobei das acyclische Kohlenwasserstoffsystem vorzugsweise mindestens eine Oxo-Gruppe oder Hydroxyl-Gruppe aufweist.

## Claims

1. A method for the anti-corrosion pretreatment of a metal substrate, in which method the surface of the metal substrate is brought into contact with an aqueous anti-corrosion agent which contains at least one water-soluble compound (A) of the element zirconium and at least one polycyclic hydrocarbon (B) which comprises at least one anellated benzene ring having in each case at least two hydroxyl groups substituted in the ring in the ortho position relative to one another, **characterized in that** the molar ratio of zirconium to the total fluoride content in the homogenous aqueous phase of the anti-corrosion agent is greater than 1.

2. The method according to claim 1, **characterized in that** the polycyclic hydrocarbon (B) has a solubility of less than 5 g/kg, preferably less than 1 g/kg, at 20 °C in deionized water having a specific conductance of less than 1 µScm⁻¹.

3. The method according to one or both of the preceding claims, **characterized in that** the polycyclic hydrocarbon (B) comprises at least two anellated benzene rings each having at least two hydroxyl groups substituted in the ring in the ortho position relative to one another, the benzene rings being bridged in each case by being anellated on an acyclic hydrocarbon system, the acyclic hydrocarbon system preferably comprising at least one oxo group or hydroxyl group.

4. The method according to one or more of the preceding claims, **characterized in that** the polycyclic hydrocarbon (B) is selected from the group of the anthraquinones which are substituted in the ring by at least two hydroxyl groups in the ortho position relative to one another, preferably 1,2-hydroxyanthraquinone.

5. The method according to one or more of the preceding claims, **characterized in that** the source of the water-soluble compound (A) of the element zirconium is not additionally a source of fluoride ions, and is preferably selected from zirconyl nitrate, zirconium acetate and/or ammonium zirconium carbonate, particularly preferably zirconyl nitrate.

6. The method according to one or more of the preceding claims, **characterized in that** the total fluoride content in the aqueous phase of the anti-corrosion agent is less than 50 mg/kg, preferably less than 10 mg/kg, particularly preferably less than 1 mg/kg.

7. The method according to one or more of the preceding claims, **characterized in that** the weight ratio of water-soluble compounds (A) of the element zirconium, based on the element zirconium, to polycyclic hydrocarbon (B) is less than 0.2, preferably less than 0.1, but preferably greater than 0.02.

8. The method according to one or more of the preceding claims, **characterized in that** the pH of the anti-corrosion agent is less than 2.0, particularly preferably less than 1.6, but preferably greater than 0.5, particularly preferably greater than 1.0.

9. The method according to one or more of the preceding claims, **characterized in that** at least 0.1 wt.%, preferably at least 0.2 wt.%, of organic compounds (C), based in each case on the aqueous anti-corrosion agent, are additionally contained in the anti-corrosion agent, which compounds have a molar mass of above 5,000 g/mol and preferably comprise at least in part functional groups selected from hydroxyl groups, carboxyl groups, phosphate groups, phosphonate groups and amino groups, the sum of the acid number and hydroxyl number preferably being at least 100 milligrams KOH per gram, but preferably no greater than 600 milligrams KOH per gram, of the organic compounds (C).

10. The method according to claim 9, **characterized in that** the organic compounds (C) are selected from copolymers or copolymer mixtures of alkenes, preferably ethene, and vinyl alcohol, which preferably have a hydroxyl number in the range of from 200 to 500 milligrams KOH per gram of copolymer or copolymer mixture, the proportion of these copolymers or copolymer mixtures preferably not exceeding 5 wt.%, particularly preferably not exceeding 2 wt.%, based in each case on the aqueous anti-corrosion agent.

11. The method according to one or more of the preceding claims, **characterized in that** the metal substrates are selected from zinc and/or aluminum, preferably aluminum.

12. The method according to one or more of the preceding claims, **characterized in that**, after the metal substrate has been brought into contact with the aqueous anti-corrosion agent, a wet film remains on the surface of the metal substrate and is dried, preferably by supplying heat, before a subsequent rinsing step or subsequent wet-chemical treatment.

13. The method according to claim 12, **characterized in that** the wet film remains with a film thickness which produces, after drying, a coating layer of zirconium of greater than 5 mg/m², preferably greater than 10 mg/m², but preferably less than 150 mg/m², particularly preferably less than 50 mg/m².

14. A method for producing coated can lids from strip aluminum, wherein, in a first step, a coating layer of zirconium of greater than 5 mg/m² is first applied to strip aluminum according to the method from claim 13 and a primer is then optionally applied and cured, whereupon the lid material is punched out of the strip and shaped into can lids.

15. A concentrate of an anti-corrosion agent according to claim 1, wherein the concentrate has a pH in the range of from 0.5 to 2.0 and contains at least 1 wt.% of a water-soluble compound of the element zirconium, based on the element zirconium, and at least 0.01 wt.% of polycyclic hydrocarbons that have at least two anellated benzene rings having in each case at least two hydroxyl groups substituted in the ring in the ortho position relative to one another, wherein the benzene rings are bridged in each case by being anellated on an acyclic hydrocarbon system, wherein the acyclic hydrocarbon system preferably comprises at least one oxo group or hydroxyl group.

## Revendications

1. Procédé de prétraitement anti-corrosion d'un substrat métallique, dans lequel la surface du substrat métallique est mise en contact avec un agent anti-corrosion aqueux contenant au moins un composé hydrosoluble (A) de l'élément zirconium et au moins un hydrocarbure polycyclique (B) contenant au moins un cycle benzénique annelé comportant chacun au moins deux groupes hydroxyle substitués par noyau en position ortho l'un par rapport à l'autre, **caractérisé en ce que** le rapport molaire entre le zirconium et la teneur totale en fluorure est supérieur à 1 dans la phase aqueuse homogène de l'agent anti-corrosion.

2. Procédé selon la revendication 1, **caractérisé en ce que** l'hydrocarbure polycyclique (B) présente, à 20 °C dans de l'eau déminéralisée comportant une conductivité spécifique inférieure à 1 µScm^{-1a}, une solubilité inférieure à 5 g/kg, de préférence inférieure à 1 g/kg.

3. Procédé selon l'une ou les deux des revendications précédentes, **caractérisé en ce que** l'hydrocarbure polycyclique (B) comporte au moins deux cycles benzéniques annelés comportant chacun au moins deux groupes hydroxyle substitués par noyau en position ortho l'un par rapport à l'autre, les cycles benzéniques étant pontés l'un à l'autre par annélation à un système hydrocarboné acyclique, le système hydrocarboné acyclique présentant de préférence au moins un groupe oxo ou un groupe hydroxyle.

4. Procédé selon l'une ou plusieurs des revendications précédentes, **caractérisé en ce que** l'hydrocarbure polycyclique (B) est choisi dans le groupe des anthraquinones substituées l'une à l'autre par noyau par au moins deux groupes hydroxyle en position ortho, de préférence parmi la 1,2-hydroxyanthraquinone.

5. Procédé selon l'une ou plusieurs des revendications précédentes, **caractérisé en ce que** la source du composé hydrosoluble (A) de l'élément zirconium n'est pas également une source d'ions fluorure et est de préférence choisie parmi le nitrate de zirconyle, l'acétate de zirconium et/ou le carbonate de zirconium et d'ammonium, de manière particulièrement préférée parmi le nitrate de zirconyle.

6. Procédé selon l'une ou plusieurs des revendications précédentes, **caractérisé en ce que** la teneur totale en fluorure est inférieure à 50 mg/kg dans la phase aqueuse de l'agent anti-corrosion, de préférence inférieure à 10 mg/kg, de manière particulièrement préférée inférieure à 1 mg/kg.

7. Procédé selon l'une ou plusieurs des revendications précédentes, **caractérisé en ce que** le rapport pondéral entre les composés hydrosolubles (A) de l'élément zirconium basé sur l'élément zirconium et l'hydrocarbure polycyclique (B) est inférieur à 0,2, de préférence inférieur à 0,1, mais de manière préférée supérieur à 0,02.

8. Procédé selon l'une ou plusieurs des revendications précédentes, **caractérisé en ce que** la valeur du pH de l'agent anti-corrosion est inférieure à 2,0, de manière particulièrement préférée inférieure à 1,6, mais de préférence supérieure à 0,5, de manière particulièrement préférée supérieure à 1,0.

9. Procédé selon l'une ou plusieurs des revendications précédentes, **caractérisé en ce que** l'agent anti-corrosion contient en outre au moins 0,1 % en poids, de préférence au moins 0,2 % en poids, de composés organiques (C), basé dans chaque cas sur l'agent anti-corrosion aqueux, les composés organiques présentant une masse molaire supérieure à 5000 g/mol et présentant de préférence au moins partiellement des groupes fonctionnels choisis dans les groupes hydroxyle, les groupes carboxyle, les groupes phosphate, les groupes phosphonate et les groupes amino, la somme de l'indice d'acide et de l'indice d'hydroxyle étant de préférence d'au moins 100 milligrammes de KOH par gramme, mais de préférence pas plus de 600 milligrammes de KOH par gramme des composés organiques (C).

10. Procédé selon la revendication 9, **caractérisé en ce que** les composés organiques (C) sont choisis parmi les copolymères ou mélanges de copolymères d'alcènes, de préférence d'éthène, et d'alcool vinylique, qui présentent de préférence un indice d'hydroxyle compris dans la plage comprise entre 200 et 500 milligrammes de KOH par gramme du copolymère ou du mélange de copolymères, la proportion de ces copolymères ou mélanges de copolymères ne dépassant de préférence pas 5 % en poids, de manière particulièrement préférée pas 2 % en poids, basé dans chaque cas sur l'agent anti-corrosion aqueux.

11. Procédé selon l'une ou plusieurs des revendications précédentes, **caractérisé en ce que** les substrats métalliques sont choisis parmi le zinc et/ou l'aluminium, de préférence l'aluminium.

12. Procédé selon l'une ou plusieurs des revendications précédentes, **caractérisé en ce qu'**après la mise en contact du substrat métallique avec l'agent anti-corrosion aqueux, un film humide reste sur la surface du substrat métallique, qui est séché avant une étape de rinçage ultérieure ou un traitement chimique par voie humide ultérieur, de préférence par apport de chaleur.

13. Procédé selon la revendication 12, **caractérisé en ce que** le film humide reste dans une épaisseur de film telle qu'après séchage une couche de zirconium supérieure à 5 mg/m², de préférence supérieure à 10 mg/m², mais de préférence inférieure à 150 mg/m², de manière particulièrement préférée inférieure à 50 mg/m², est obtenue.

14. Procédé de production de couvercles de boîtes revêtus à partir d'une bande d'aluminium, dans lequel, dans une première étape, une couche de zirconium supérieure à 5 mg/m² selon le procédé de la revendication 13 et éventuellement par la suite un apprêt sont appliqués et durcis sur la bande d'aluminium, après quoi le matériau de couvercle est découpé dans la bande et est façonné en couvercle de boîte.

15. Concentré d'un agent anti-corrosion selon la revendication 1, dans lequel le concentré présente une valeur de pH comprise dans la plage comprise entre 0,5 et 2,0 et au moins 1 % en poids d'un composé hydrosoluble de l'élément zirconium basé sur l'élément zirconium, ainsi qu'au moins 0,01 % en poids d'hydrocarbures polycycliques comportant au moins deux cycles benzéniques annelés comportant chacun au moins deux groupes hydroxyle substitués par noyau en position ortho l'un par rapport à l'autre, les cycles benzéniques étant chacun pontés l'un à l'autre par annélation à un système hydrocarboné acyclique, le système hydrocarboné acyclique présentant de préférence au moins un groupe oxo ou un groupe hydroxyle.
